# EUROPÄISCHE PATENTANMELDUNG

(11) **EP 0 016 365 A2**
(43) Veröffentlichungstag der Anmeldung: **01.10.1980**
(21) Anmeldenummer: 80101043.0
(22) Anmeldetag: 03.03.1980
(51) Int. Cl.: D06Q 1/04, D06P 5/00

(54) **Verfahren zur Herstellung von partiell metallisierten textilen Gebilden und deren Verwendung**

(30) Priorität: 16.03.1979 DE 2910460
(71) Anmelder: BAYER AG, 51368 Leverkusen (DE)
(72) Erfinder: Ebneth, Harold, Dr., D-5090 Leverkusen 1 (DE)

(57) **Zusammenfassung**

Die Erfindung betrifft ein Verfahren zur Herstellung von partiell metallisierten textilen Gebilden aus synthetischen Polymeren oder nativen Fasern, wobei man die Seite oder diejenigen Stellen des Gebildes, die nicht metallisiert werden soll(en), vor der eigentlichen Metallisierung durch Bedrucken mit Thermodiffusionsfarbstoffen hydrophobiert oder desaktiviert. Die Erfindung betrifft ferner die Verwendung solcher partiell metallisierten textilen Gebilde zur Herstellung von Schutzkleidung gegen die Einwirkung von Mikrowellen bzw. zur Herstellung von permanent antistatisch ausgerüsteter Kleidung.

## Beschreibung

Die Erfindung betrifft ein Verfahren zur Herstellung von partiell metallisierten textilen Gebilden und deren Verwendung zur Herstellung von Schutzkleidung gegen Mikrowellen oder zur Herstellung von permanent antistatisch ausgerüsteter Kleidung.

Es ist bekannt, partielle Metallisierungen von Gegenständen dadurch zu erzielen, daß zuvor die Stellen, an denen bei der Metallisierung eine Metallabscheidung nicht gewünscht wird, z..B. zu hydrophobieren oder mit Katalysatorgiften zu desaktivieren (vgl. G.G. Gawrilov "Chemische (stromlose) Vernicklung", Schriftenreihe Galvanotechnik Nr. 15 (1974), Eugen Leuze Verlag, Saulgau/Württ; a.a.0. Kapitel 14.3.6).

Es wurde nun gefunden, daß man textile Flächengebilde und Garne in einfacher Weise dadurch partiell metallisieren kann, daß man eine Seite einer Vorbehandlung unterzieht, die eine Aktivierung mit Edelmetallkeimen verhindert, wobei diese Vorbehandlung ein Bedrucken des textilen Gebildes mit Thermodiffusionsfarbstoffen nach dem Transfer-Druckverfahren ist.

Die vorliegende Erfindung betrifft daher ein Verfahren zur Herstellung von partiell metallisierten textilen Gebilden aus synthetischen Polymeren oder nativen Fasern, dadurch gekennzeichnet, daß man die Seite oder diejenigen Stellen des Gebildes, die nicht metallisiert werden (soll)en, vor der eigentlichen Metallisierung durch Bedrucken mit Thermodiffusionsfarbstoffen hydrophobiert oder desaktiviert.

Diese Vorbehandlung besteht in dem als solchem bekannten modernen Transfer-Druckverfahren mit Transfer-Druckpapieren. Überraschenderweise wird dadurch eine Aktivierung der bedruckten Seite verhindert. Die Metallisierung tritt folglich nur an den nicht bedruckten Stellen auf. Prinzipiell können damit alle textilen Flächengebilde oder Garne einseitig bedruckt werden, um eine partielle Metallisierung zu erzielen. Die textilen Flächengebilde können aus fadenbildenden, synthetischen. Polymeren aus Polyamid, Polyester, Polyalkylen, Polyacrylen, Polymodacryl oder Polyvinylhalogeniden oder in Mischung untereinander oder auch aus nativen Fasern, wie Baumwolle oder Wolle, oder in Mischung nativer Fasern mit synthetischen Fasern, z.B. Bicomponentenfasern, u.a. bestehen.

.Die Metallisierung, die im einzelnen in der Deutschen Offenlegungsschrift 27 43 768 beschrieben ist, gestaltet sich wie folgt :

Gemäß der DE-AS 11 97 720 wird mit Zinn-II-Salzen eine Aktivierungslösung von kolloidalem Palladium hergestellt. Der pH-Wert der Lösung soll immer ≦ 1 sein, und es soll ein Überschuß an Zinn-II-Ionen vorliegen.

Das zu aktivierende Gut, das einseitig bedruckt ist, wird - vorzugsweise bei Raumtemperatur - ohne irgendwelche weitere Vorbehandlung bei Verweilzeiten von einigen Sekunden bis wenigen Minuten, beispielsweise 10 Sekunden bis 2 Minuten, in diesem Aktivierungsbad behandelt. Jedoch kann die Behandlung auch mehrere Minuten betragen, ohne daß sich negative Einflüsse feststellen lassen.

Das so aktivierte Gut wird anschließend dem Aktivierungsbad entnommen und mit Wasser gespült, vorzugsweise bei Raumtemperatur.

Es hat sich als besonders günstig erwiesen, die Spülung solange vorzunehmen, bis das Waschwasser neutral reagiert.

Gegebenenfalls wird der Spülvorgang in mehreren Stufen durchgeführt.

Anschließend wird das so behandelte Gut für etwa 30 Sekunden bis etwa 2 Minuten in einem sauren oder alkalischen Medium behandelt. Im Falle der Behandlung in einem sauren Medium hat sich die Behandlung in einer 5 Gew.-%igen Schwefelsäure oder ca. 20 Gew.-%igen Salzsäure als ausreichend gezeigt. Vorzugsweise wird das Gut in einem alkalischen Medium behandelt. Hierbei zeigten etwa 5 Gew.-%ige Natronlauge oder etwa 10 Gew.-%ige Sodalösung bei vorzugsweise Raumtemperatur die besten Ergebnisse.

Anschließend wird das Gut in Wasser bei vorzugsweise Raumtemperatur kurzzeitig gespült, beispielsweise bis zu 30 Sekunden,um überschüssiges Behandlungsmedium zu entfernen.

Nach diesem Spülen gibt man das Gut bei etwa 18°C bis etwa 30°C in ein alkalisches Metallsalzbad, in dem die stromlose Abscheidung des Metalles auf dem Gut stattfindet.

Solche Metallsalzbäder sind vorzugsweise Bäder von Nickelsalzen, Cobaltsalzen oder deren Gemischen, Kupfersalzen, _{G}oldsalzen oder anderen Salzen, die sich aus alkalischen Bädern stromlos niederschlagen lassen.

Ganz besonders bevorzugt werden im Rahmen der vorliegenden Erfindung ammoniakalische Nickelbäder oder natronalkalische Kupferbäder verwendet. Selbstverständlich können auch Mischungen aus Ammoniak und Natronlauge zur Aufrechterhaltung des alkalischen Milieus verwendet werden.

Solche Metallisierungsbäder sind in der Technik der stromlosen Metallabscheidung bekannt.

Als besonders vorteilhaft haben sich Bäder folgender Zusammensetzung erwiesen: Ein Nickelbad aus 0,2 Mol/l Nickel-II-Chlorid, 0,9 Mol/1 Ammoniumhydroxid (25 Gew.-%ige Lösung), 0,2 Mol/1 Natriumhypophosphit und soviel freiem Ammoniak, daß der pH-Wert bei 30°C 8,9 beträgt oder ein Kupferbad aus 30 g/l Kuper-II-Sulfat, 100 g/l Seignette-Salz und 50 ml/1 37 Gew.-%ige Formaldehydlösung. Dieses Kupferbad wird mit Natriumhydroxid auf einen pH-Wert von 11 bis 12 eingestellt.

Anstelle des Hypophosphits oder des Formaldehyds kann auch NaBH₄ oder ein Dialkylaminboran als Reduktionsmittel eingesetzt werden.

Die Verweilzeit des zu metallisierenden Gutes im beschriebenen Metallisierungsbad hängt von der gewünschten Metallschichtdicke auf der Oberfläche des Gutes ab. Vorzugsweise wird die Verweilzeit zwischen 1 und 25 Minuten gewählt. Bei einer.Verweilzeit von ca. 5 Minuten ließen sich Schichtdicken des niedergeschlagenen_{M}etalles von ca. 0,2 /um feststellen.

Erfindungsgemäß kann so ein partiell metallisiertes Textilgut hergestellt werden, dessen Oberflächenwiderstand, gemessen an der metallisierten Oberfläche nach DIN 54345,⁻bei 50 % r.F. und 23°C max. 1 x 10³ Ohm beträgt, während das nicht metallisierte Textilgut, einen Oberflächenwiderstand von ca. 10¹³ Ohm aufweist.

Das erfindungsgemäß partiell metallisierte Textilgut stellt beispielsweise ein ausgezeichnetes Material für Sicherheitskleidung im textilen Sektor,z.B. gegen Einfluß von Mikrowellen im _{R}estaurationsbestrieb,dar.

Es ist ebenfalls ausgezeichnet zur Herstellung von antistatisch ausgerüsteten Tüchern geeignet, die vor der Metallisierung einen Farbdruck erhalten haben.

### Beispiel 1

Ein.im Transfer-Druckverfahren einseitig bedrucktes Gewebe aus einem Fasergarn eines Acrylnitrilpolymerisats (94 Gew.-% Acrylnitril, 5,5 Gew.-% Acrylsäuremethylester, 0,5 Gew.-% Natriummethallylsulfonat) wird bei Raumtemperatur in ein salzsaures Bad (pH ≦ 1) einer kolloidalen _{P}alladiumlösung gemäß DT-AS 11 97 720 eingetaucht. Nach Verweilen unter leichter Warenbewegung zwischen 30 Sekunden bis 2 Minuten wird das Gut entnommen und mit Wasser gründlich gespült. Danach gibt man es in eine ca. 5 Gew.- %ige Natronlauge bei Raumtemperatur. Unter leichter Warenbewe^{g}ung wird das Gut zwischen ca. 30 Sekunden und 2 Minuten behandelt, anschließend entnommen und dann mit Wasser gespült. Anschließend trägt man das Gut in eine Lösung aus z.B. 0,2 mol/1 Nickel-II-Chlorid, 0,9 mol/1 Ammoniumhydroxid, 0,2 mol/1 Natriumhypophosphit gegeben, in das man so viel Ammoniak einleitet, daß der pH-Wert bei 22°C 8,9 beträgt. Nach ca. 15 Sekunden beginnt sich die Oberfläche des textilen Flächengebildes dunkel zu verfärben. Bereits nach 30 Sekunden ist die nicht bedruckte Seite des Gewebes mit einer feinen Nickelmetallschicht bedeckt und dunkel verfärbt.Nach ca. 5 Minuten hat die Nickelschicht eine Dicke von 0,2_{/}um. Das Gut wird dann dem Bad entnommen und zur Neutralreaktion gründlich mit Wasser von Raumtemperatur gespült. Die bedruckte Seite des Gewebes hat kein Nickel aufgenommen, der ursprüngliche Druck in Farbe und Qualität blieb erhalten.

Der Oberflächenwiderstand der metallisierten Seite gemäß DIN 54345 bei 50 % r.F. und 23⁰C gemessen in Ohm betrug 5 x ₁₀¹.

Der Durchgangswiderstand,gemessen nach Din 54345 bei 23°C und 50 % r.F., betrug 4 . 102 Ω cm².

Der Oberflächenwiderstand der bedruckten, d.h. nicht metallisierten Seite, zeigte einen Wert von 3 . 10¹³ _{Ohm}.

### Beispiel 2

Ein Gewebe aus einem Polyacrylnitril-Spinnfasergarn mit einem Flächengewicht von 156 g/m² wurde im Transferdruckverfahren einseitig bedruckt und,wie im Beispiel 1 beschrieben,chemisch vernickelt. Das Gut wurde 20 min. lang im Vernickelungsbad gehalten. Auf der nicht bedruckten Seite hat sich eine Nickelschicht von ca. 0,7 _{/}um niedergeschlagen und diese Seite völlig bedeckt. Die bedruckte Seite war nicht metallisiert und behielt ihre farbige dekorative Oberfläche.

Das so mit einer Schichtdicke von 0,7_{/}um partiell vernickelte Spinnfasergewebe zeigte bei der Messung der Mikrowellenabsorption in Transmission folgende Werte:

Es zeigte sich, daß die Absorptionswerte der Mikrowellen in Transmission in beiden Durchgangsrichtungen gleich sind. Daraus folgt, daß aus textilen Gründen die transferbedruckte Seite nach außen liegen kann und ihren farblichen, dekorativen Charakter beibehält.

Das Materialist somit zur Herstellung von Schutzkleidungsstücken zum Personenschutz gegen Strahleneinwirkung von nicht-ionisierender Strahlung geeignet.

## Patentansprüche

1. Verfahren zur Herstellung von partiell metallisierten textilen Gebilden aus synthetischen Polymeren oder nativen Fasern, dadurch gekennzeichnet, daß man die Seite oder diejenigen Stellen des Gebildes, die nicht metallisiert werden soll(en), vor der eigentlichen Metallisierung durch Bedrucken mit Thermodiffusionsfarbstoffen hydrophobiert oder desaktiviert.

2. Verwendung von partiell metallisierten textilen Gebilden zur Herstellung von Schutzkleidung gegen die Einwirkung von Mikrowellen (nicht-ionisierende Strahlung).

3. Verwendung von partiell metallisierten textilen Gebilden zur Herstellung von permanent antistatisch ausgerüsteter Kleidung.
